# EUROPÄISCHE PATENTSCHRIFT

(11) **EP 3 412 790 B1**
(45) Veröffentlichungstag und Bekanntmachung des Hinweises auf die Patenterteilung: **29.07.2020**
(21) Anmeldenummer: 17174590.4
(22) Anmeldetag: 06.06.2017
(51) Int. Cl.: C22C 38/02, C21D 6/02, C21D 8/02, C21D 1/25, C22C 38/04, C22C 38/42, C22C 38/44, C22C 38/46, C22C 38/48

(54) **AUSSCHEIDUNGSHÄRTENDER STAHL UND VERWENDUNG EINES SOLCHEN STAHLS FÜR WARMUMFORMWERKZEUGE**
PRECIPITATION HARDENING STEEL AND USE OF SUCH A STEEL FOR THERMOFORMING TOOLS
ACIER DURCI PAR PRÉCIPITATION ET SON UTILISATION POUR DES OUTILS DE FAÇONNAGE À CHAUD

(43) Veröffentlichungstag der Anmeldung: 12.12.2018
(73) Patentinhaber: BGH Edelstahl Siegen GmbH, 57076 Siegen (DE)
(72) Erfinder: FUCHS, Johannes, 57078 Siegen (DE); HIPPENSTIEL, Frank, 57080 Siegen (DE)
(74) Vertreter: Boult Wade Tennant LLP

(56) Entgegenhaltungen:
- DE-A1- 19 531 260
- JP-A- 2004 018 925
- BAMBACH M D ET AL: "Tailoring the Hardening Behavior of 18CrNiMo7-6 via Cu Alloying", STEEL RESEARCH INTERNATIONAL, Bd. 87, Nr. 5, 1. Mai 2016 (2016-05-01), Seiten 550-561, XP002772874, WILEY-VCH VERLAG DEU DOI: 10.1002/SRIN.201500129
- Anonymous: "Bezeichnung Premium 1.2714", Abrams Premium Stahl , 27. November 2012 (2012-11-27), XP055398747, Gefunden im Internet: URL:http://www.premium-stahl.de/1.2714.pdf [gefunden am 2017-08-15] & Abrams Premium Stahl: "ABRAMS STAHLBERATER", , 27. November 2012 (2012-11-27), XP055398746, Gefunden im Internet: URL:https://web.archive.org/web/2012112721 1800/http://www.stahlberater.de/produkt/1. 2714 [gefunden am 2017-08-15]

## Beschreibung

Die Erfindung betrifft einen Werkzeugstahl, insbesondere für hochbeanspruchte Warmumformwerkzeuge.

Warmarbeitsstähle finden ihren Einsatz in den ur- und umformenden Metall- und teilweise Kunststoffverarbeitungsprozessen. Die Oberflächentemperatur der zu formenden Produkte liegt in diesen Prozessen für gewöhnlich über 200 °C. Die angesprochene Stahlgruppe ist daher mit chemischen Elementen legiert, welche die Anlassbeständigkeit des Werkstoffs und damit des Werkzeugs erhöhen, sodass die geforderte Festigkeit auch zu höheren Temperaturen hin aufrechterhalten werden kann.

Beispielhafte ur- und umformende Prozesse sind das Druckgießen, das Schmieden, das Walzen von Metallen, Kunststoffen oder Glas, und das Strangpressen.

Die chemische Zusammensetzung von Werkzeugstählen ist in der DIN EN ISO 4957 geregelt. Hier sind in Anlassdiagrammen ebenfalls die einstellbaren Härten der dort geregelten Stähle dargestellt. Die in der Norm geregelten Warmarbeitsstähle können in folgende Gruppen untergliedert werden:
- Nickel-Chrom-Molybdän-Vanadin (Ni-Cr-Mo-V) Stähle
- Sekundärhärtende Chrom-Molybdän-Vanadin (Cr-Mo-V) Stähle
- Chrom-Wolfram-Molybdän (Cr-W-Mo) Stähle
- Chrom-Cobalt-Wolfram-Molybdän-Vanadin (Cr-Co-W-Mo-V) Stähle

Die Ni-Cr-Mo-V Stähle werden bevorzugt in dynamisch belasteten Schmiede- und Pressgesenken eingesetzt. Ein repräsentativer Stahl aus dieser Gruppe ist die Werkstoffnummer 1.2714 mit den in Tab.1 aufgeführten Analysegrenzen.

**Tabelle 1: Dargestellt sind die Analysengrenzen des Werkstoffs 1.2714 nach DIN EN ISO 4957.**

| C | Si | Mn | P | S | Cr | Mo | Ni | V |
|---|---|---|---|---|---|---|---|---|
| 0,50 | 0,10 | 0,60 | | | 0,80 | 0,35 | 1,50 | 0,05 |
| 0,60 | 0,40 | 0,90 | 0,030 | 0,020 | 1,20 | 0,55 | 1,80 | 0,15 |

Durch ihre relativ guten Zähigkeitseigenschaften bei hoher Festigkeit, sind diese Stähle für den Einsatz unter kurzen Be- und Entlastungszeiten geeignet. Nachteilig wirkt sich die zu geringe Anzahl von Ausscheidungen aus, wodurch die Versetzungsbewegung während der thermischen und mechanischen Werkzeugbelastung nur unzureichend behindert wird. Aufgrund dieser Versetzungsbewegung folgt das letztendliche Versagen des Werkstoffs. Insbesondere besteht neben dem Verlust der Maßgenauigkeit die Gefahr von Ausbrüchen, so dass die Standzeit von aus derartigen Stählen hergestellten Warmarbeitswerkzeugen unbefriedigend ist.

Für höher belastete Bauteile werden oft auch sekundärhärtende Cr-Mo-V Stähle eingesetzt. Als charakteristischer Werkstoff dieser Gruppe ist der Stahl 1.2343 mit der in Tab. 2 angegebenen Analysenvorgabe.

**Tabelle 2: Dargestellt sind die Analysengrenzen des Werkstoffs 1.2343 nach DIN EN ISO 4957.**

| C | Si | Mn | P | S | Cr | Mo | V |
|---|---|---|---|---|---|---|---|
| 0,31 | 0,80 | 0,25 | | | 4,80 | 1,10 | 0,30 |
| 0,41 | 1,20 | 0,50 | 0,030 | 0,020 | 5,50 | 1,50 | 0,50 |

Ihr Vorteil besteht in der Ausscheidung von Sekundärkarbiden im Einsatztemperaturbereich. Diese Ausscheidungen behindern die Versetzungsbewegung innerhalb des Werkstoffs. Nachteilig wirken sich diese karbidischen Ausscheidungen allerdings auf die Zähigkeitseigenschaften des Werkzeugs aus, diese werden durch die harten Karbide herabgesetzt.

Aus den oben genannten Eigenschaften geht hervor, dass die jeweilige Stahlgruppe auf bestimmte Anwendungsbereiche konditioniert ist.

Das gezielte Vorsehen eines geregelten Kupfer-Gehalts (Cu) ist bereits vereinzelt vorgeschlagen worden, um das Entstehen von Ausscheidungshärtungen zu fördern. Allerdings ist das Hinzulegieren von Kupfer nicht unkritisch. Zu erwähnen ist vor allem die Gefahr der Rotbrüchigkeit, die zu Ausbrüchen bei der Warmumformung führen kann, wodurch ein Rohling unbrauchbar werden kann. Ein bewusstes Legieren findet aktuell deshalb einen nur sehr begrenzten Einsatz in der Stahlentwicklung- und Herstellung:
Cu-legierte Chrom-Nickel-Molybdän (Cr-Ni-Mo) Einsatzstähle
Cu-legierte Kunststoffformenstähle
Cu-legierte martensitaushärtende Chrom-Nickel-Kupfer (Cr-Ni-Cu) Stähle

Ein aktuell abgeschlossenes interdisziplinäres Forschungsvorhaben untersuchte die Wirkung des Kupfers in Cr-Ni-Mo Einsatzstählen, deren Legierungsbasis in Tab. 3 dargestellt ist. (siehe hierzu: Bambach, M.D.; Bleck, W.; Kramer, H.S.; Klein, M.; Eifler, D.; Beck, T.; Surm, H.; Zoch, H.-W.; Hoffmann, F.:"Tailoring the Hardening Behavior of 18CrNiMo7-6 via Cu Alloying", steel research int., 87 (2016), No. 5, Wiley-VCH Verlag GmbH & Co. KGaA, Weilheim)

**Tabelle 3: Analyse eines Cu-legierten Einsatzstahls aus vorgenannter Quelle:**

| C | Si | Mn | P | S | Cr | Mo | Ni | Cu |
|---|---|---|---|---|---|---|---|---|
| 0,20 | 0,31 | 0,57 | * | * | 1,50 | 0,27 | 1,52 | 0,97 |

| | | | | | | | | |
|---|---|---|---|---|---|---|---|---|
| * Werte liegen nicht vor | | | | | | | | |

Die Untersuchungen basierten auf dem Werkstoff 1.6587 und hatten das Ziel, die Lebensdauer von einsatzgehärteten Getriebebauteilen zu erhöhen, was durch die Bildung von Cu-Ausscheidungen erreicht werden sollte.

Cu-legierte Kunststoffformenstähle werden als höher belastbare Alternative für konventionelle niedriglegierte Werkzeugstähle wie 1.2312 oder 1.2738 angeboten. Als relevanter Werkstoff ist der Stahl NAK80 zu nennen, dessen Richtanalyse in Tab. 4 aufgeführt ist.

**Tabelle 4: Richtanalyse des NAK80.**

| C | Si | Mn | P | S | Ni | Cu | Al |
|---|---|---|---|---|---|---|---|
| 0,15 | 0,30 | 1,50 | * | * | 3,00 | 1,00 | 1,00 |

| | | | | | | | |
|---|---|---|---|---|---|---|---|
| * Werte liegen nicht vor | | | | | | | |

Obschon es sich hier ebenfalls um einen Cu-legierten Werkzeugstahl handelt, liegt der Erfindung ein anderes Legierungs- und Anwendungskonzept zu Grunde. Während der Stahl NAK80 hauptsächlich als Kunststoffform in einem Festigkeitsbereich < 40 HRC eingesetzt wird, soll der Einsatzbereich der Erfindung bei Festigkeiten üblicherweise > 40 HRC als Schmiedewerkzeug und damit bei höheren Temperaturen eingesetzt werden. Des Weiteren zeigt der Werkstoff NAK80 ein geringen C-Gehalt und einen deutlich erhöhten Mn-Gehalt, wobei auch Aluminium als wesentlicher Legierungsbestandteil zwingend vorgeschrieben ist.

Den martensitaushärtenden Stählen liegt das Legierungskonzept der weichmartensitischen Stähle zu Grunde. Tab. 5 zeigt als charakteristischen Werkstoff die Analyse des Stahls 1.4542 nach DIN 10088-3

**Tabelle 5: Analyse des Werkstoff 1.4542 nach DIN 10088-3.**

| C | Si | Mn | P | S | Cr | Mo | Ni | Cu |
|---|---|---|---|---|---|---|---|---|
| | | | | | 15,00 | | 3,00 | 3,00 |
| 0,07 | 0,70 | 1,50 | 0,040 | 0,030 | 17,00 | 0,60 | 5,00 | 5,00 |

Aufgrund des niedrigen C-Gehalts, wird zur martensitischen Umwandlung Nickel legiert. Die Stähle weisen aufgrund des geringen C-Gehalts eine sehr gute Zähigkeit bei hohen Werkstofffestigkeiten auf. Die Festigkeit wird durch die Bildung von Cu-Ausscheidungen nochmals erhöht.

Der vorliegenden Erfindung liegt im Vergleich zu dieser Werkstoffgruppe ein anderes Legierungskonzept zu Grunde. Die vorstehend besprochenen Werkstoffe wandeln primär in den Nickelmartensit um, was weniger die Absicht der hier in Rede stehenden Erfindung ist.

Die Aufgabe der vorliegenden Erfindung ist es, einen Stahl zu entwickeln, welcher die positiven Eigenschaften der Ni-Cr-Mo-V und der sekundärhärtenden Cr-Mo-V Stähle vereint. Insbesondere soll der bereitgestellte Stahl eine optimale Kombination aus Festigkeit, Warmfestigkeit und Zähigkeit im Temperaturbereich bis 600 °C bieten.

Im Einzelnen sollen die guten Zähigkeiten der Ni-Cr-Mo-V Stähle bei hohen Festigkeiten eingestellt werden können. Des Weiteren ist als eine Zielsetzung zu nennen, durch eine geeignete Wärmebehandlung das Gefüge dahingehend einzustellen, dass sich eine ausreichende Menge an Ausscheidungen bildet, welche auch bei hohen Einsatztemperaturen nicht zur Auflösung oder Vergröberung neigen. Hierdurch soll die Versetzungsbewegung auch bei hohen Einsatztemperaturen gehemmt werden, sodass die Werkstoffzerrüttung zu längeren Einsatzzeiten hin verschoben werden kann. Darüber hinaus sollen die übrigen Eigenschaften welche Warmarbeitsstähle haben wie z.B. die Schweißbarkeit und die Bearbeitbarkeit mit konventioneller Maschinentechnik auch der vorliegenden Erfindung zugschrieben werden.

Bei gleichzeitiger Verbesserung der mechanischen Eigenschaften, sollen die Ressourcen zur Herstellung der Entwicklung keine signifikante Mehrbelastung erfahren. Vielmehr kann durch die Vorgaben zur chemischen Analyse das Einsatzmaterial zur Erschmelzung so gewählt werden, dass im Vergleich zur Gruppe der Ni-Cr-Mo-V Stähle keine Mehrkosten entstehen.

Erfindungsgemäß wird ein Stahl mit der folgenden chemischen Zusammensetzung vorgeschlagen (Tab. 6):

**Tabelle 6**

| C | Si | Mn | P | S | Cr | Mo | Ni | Cu | Nb | V |
|---|---|---|---|---|---|---|---|---|---|---|
| 0,30 | 0,02 | 0,05 | | | 0,50 | 0,10 | 0,50 | 0,50 | 0,001 | 0,01 |
| 0,55 | 1,00 | 1,00 | 0,025 | 0,015 | 2,00 | 1,00 | 3,00 | 2,50 | 0,100 | 0,60 |

| | | | | | | | | | | |
|---|---|---|---|---|---|---|---|---|---|---|
| Alle Angaben in Massen-% | | | | | | | | | | |

Der Rest besteht aus Eisen und den üblichen herstellungsbedingten Verunreinigungen und/oder Begleitelementen.

Die vorgeschlagene Legierungszusammensetzung kombiniert die positiven Eigenschaften der Ni-Cr-Mo-V Stähle mit jenen der sekundärhärtenden Cr-Mo-V Stähle. Zum einen wird durch den definiert eingestellten C-Gehalt in dem genannten Fenster eine gute Zähigkeit auch bei hohen Festigkeiten eingestellt, zum anderen soll durch die Bildung von Ausscheidungen die Versetzungsbewegung behindert werden, wodurch Festigkeit und Warmfestigkeit ansteigen. Durch den erhöhten Kohlenstoffgehalt nutzt die Erfindung die Umwandlung in Kohlenstoffmartensit zur Festigkeitssteigerung. Die typische Einsatzfestigkeit liegt bei 1250 - 1400 MPa. Je nach Anwendungszweck können auch niedrigere Festigkeiten eingestellt werden, wodurch die Zähigkeit verbessert wird, im Gegensatz sind auch höhere Festigkeiten bis 1800 MPa möglich, wobei hierdurch die Zähigkeitswerte eingeschränkt werden.

Die Legierungszusammensetzung wurde derart gewählt, dass im Zuge der Wärmebehandlung anlassbeständige Ausscheidungen auf Cu-Basis gebildet werden. Diese Ausscheidungen sorgen für eine erhöhte Festigkeit auch bei erhöhten Temperaturen. Durch den Festigkeitsanstieg aufgrund dieser Ausscheidungen kann der Kohlenstoffgehalt im Vergleich zu anderen Ni-Cr-Mo-V bei gleicher Festigkeit abgesenkt werden. Daraus resultieren eine bessere Kerbschlagzähigkeit und eine bessere Durchvergütung des Materials. Dies ist insbesondere bei der Fertigung von Gesenkkavitäten wichtig, da hier die mechanischen Eigenschaften über den gesamten Bauteilquerschnitt zu erbringen sind. Des Weiteren kann durch die Ausscheidungsbildung die Streckgrenze erhöht werden. Zusätzlich verhindern karbidbildende Elemente das Kornwachstum im Zuge der Wärmebehandlung, wodurch ein stabiles Feinkorn gewährleistet wird.

In einer besonders bevorzugten Zusammensetzung des Stahls ist weiterhin vorgesehen, dass als weitere Bedingung zu den vorstehend besprochenen Zusammensetzungen folgende Randbedingungen eingehalten werden sollen, um das Anforderungsprofil aus guter Zähigkeit einerseits und besonderer Festigkeit andererseits umzusetzen, ohne dass sich das Risiko einer Rotbrüchigkeit erhöht:
Ni/Cu ≥ 1,1

Eine weitere einschränkende Bedingung bei der Einstellung der Zusammensetzung, sieht vorzugsweise vor, dass
1,5 ≤ Cr+Mo+Nb+V ≤ 2,5 ist.

Diese Bedingung fördert wiederum die Zähigkeitseigenschaften des Stahls durch die Begrenzung der Bildung von Sekundärkarbiden einerseits, ermöglicht aber dennoch eine gute Festigkeit, so dass die gewünschte Balance in besonderer Qualität erreicht wird.

Begleitelemente können gezielt als Mikrolegierungselemente in den üblichen Mengen zugegebene Elemente sein, wie. z.B. Niob oder Titan, aber auch nicht störende Elemente, die herstellungsseitig oder rohstoffseitig in die Zusammensetzung eingebracht und sich analysetechnische nachweisen lassen, wie z.B. Calciumreste in Folge einer Calciumbehandlung.

Die vorliegende Erfindung betrifft auch die Verwendung eines zuvor genannten erfindungsgemäßen Stahls für Warmumformwerkzeuge, vorzugsweise als Gesenkstahl.

Nachfolgend wird die Erzeugung/Herstellung einer erfindungsgemäßen Stahlzusammensetzung unter weiterer Betrachtung auch der Wärmebehandlungsschritte erörtert.

Die Stahlerzeugung erfolgt im Elektrolichtbogenofen oder im LD-Konverter. Nach der primärmetallurgischen Erschmelzung folgt die sekundärmetallurgische Behandlung im Pfannenofen. Optional kann eine Behandlung in einer Entgasungsanlage angeschlossen werden. Zur Einstellung des geforderten Reinheitsgrades kann die Schmelze einer Calciumbehandlung unterzogen werden. Der Stahl kann anschließend im Strang oder Block vergossen werden.
Je nach Anforderungen - speziell an den Reinheitsgrad - kann ein tertiärmetallurgisches Umschmelzen, nach dem (Druck-) Elektro-Schlacke-Umschmelzen oder dem Vakuum-Lichtbogen-Umschmelzen durchgeführt werden.

Der Erstarrungsquerschnitt und die Abkühlbedingungen können ein Homogenisieren bzw. Diffusionsglühen nötig machen. Die Haltezeit ist so zu wählen, dass eine ausreichende Zeit zur Diffusion und damit zum Abbau von Konzentrationsgradienten gegeben ist.
Dem Homogenisieren schließt sich die Warmformgebung an. Diese kann durch Schmieden oder Walzen erfolgen.

Das nach der Umformung abgekühlte Material wird zur Einstellung der mechanischen Eigenschaften vergütet, wobei sich dem Härten ein ein- oder mehrmaliges Anlassen anschließt. Die Haltezeiten sind so zu wählen, dass die Werkstücke eine homogene Temperaturverteilung aufweisen, wobei eine Begrenzung der Haltezeit hinsichtlich Vergröberungserscheinungen im Gefüge vorteilhaft ist. Als Abkühlmedien werden Öl, Polymer, Wasser und Luft vorgeschlagen. Das Medium ist entsprechend dem jeweiligen Wärmebehandlungsschritt zu wählen.

Nachfolgend wird anhand der beigefügten Abbildungen näher auf die besonderen Eigenschaften der erfindungsgemäßen Stahlzusammensetzung eingegangen. Es zeigen:
Fig. 1: einen Vergleich der mechanischen Eigenschaften eines erfindungsgemäßen Stahls mit einem genormten NiCrMoV-Stahl in Längsrichtung;
Fig. 2: einen Vergleich der mechanischen Eigenschaften eines erfindungsgemäßen Stahls mit einem genormten NiCrMoV-Stahl in Querrichtung.

Der zum Vergleich mit dem Normstahl herangezogene Stahl mit erfindungsgemäßer Zusammensetzung (Ausführungsbeispiel "Erfindung") zeigt gegenüber dem Ni-Cr-Mo-V-Stahl ("Vergleichsstahl") die in der Tabelle 7 angegeben Analyseergebnisse:

**Tabelle 7:**

| | C | Si | Mn | P | S | Cr | Mo | Ni | Cu | Nb | V |
|---|---|---|---|---|---|---|---|---|---|---|---|
| Erfindung | 0,49 | 0,18 | 0,76 | 0,008 | 0,001 | 1,05 | 0,5 | 2,08 | 1,88 | 0,028 | 0,106 |
| Vergleichsstahl | 0,515 | 0,34 | 0,77 | 0,008 | 0,001 | 1,1 | 0,55 | 1,63 | 0,074 | 0,002 | 0,117 |

| | | | | | | | | | | | |
|---|---|---|---|---|---|---|---|---|---|---|---|
| Alle Angaben sind wiederum in Masse-% | | | | | | | | | | | |

Der Vergleich mit einer Standardanalyse eines Ni-Cr-Mo-V Stahls zeigt, dass insbesondere die Streckgrenze und das Streckgrenzenverhältnis Rp0,2/Rm verbessert werden können. Bei höheren Festigkeiten können nahezu gleiche Kerbschlagwerte erzielt werden. Darüber hinaus, ist im Vergleich zur Standardanalyse kein signifikanter Abfall der Festigkeit und Zähigkeit zum Bauteilkern hin zu erkennen (siehe Fig. 1 und Fig. 2).

Da diese Werkstoffeigenschaften aufgrund der anlassbeständigen Ausscheidungen auf Cu-Basis mit einer sehr hohen Temperaturbeständigkeit einhergehen, eignet sich der Stahl insbesondere für den Einsatz als Warmarbeitsstahl bis in einen Temperaturbereich von 600 °C.

## Patentansprüche

1. Werkzeugstahl mit der folgenden Zusammensetzung, wobei die Bestandteile jeweils in Massenprozent angegeben sind:
0,30 ≤ C (Kohlenstoff) ≤ 0,55
0,02 ≤ Si (Silizium) ≤ 1,00
0.05 ≤ Mn (Mangan) ≤ 1,00
P (Phosphor) ≤ 0,025
S (Schwefel) ≤ 0,015
0,50 ≤ Cr (Chrom) ≤ 2,00
0,10 ≤ Mo (Molybdän) ≤ 1,00
0,50 ≤ Ni (Nickel) ≤ 3,00
0,50 ≤ Cu (Kupfer) ≤ 2,50
0.001 ≤ Nb (Niob) ≤ 0,100
0,01 ≤ V (Vandium) ≤ 0,60
wobei der Rest aus Eisen, üblichen Verunreinigungen und/oder Begleitelementen in Spuren bis zu 0,02 Massenprozent pro Begleitelement besteht.

2. Werkzeugstahl nach Anspruch 1, **dadurch gekennzeichnet, dass** der Gehalt an Kohlenstoff in Massenprozent zwischen 0,40 und 0,55 liegt.

3. Werkzeugstahl nach Anspruch 1 oder 2, **dadurch gekennzeichnet, dass** der Gehalt an Silizium in Massenprozent zwischen 0,02 und 0,40 liegt.

4. Werkzeugstahl nach einem der Ansprüche 1 bis 3, **dadurch gekennzeichnet, dass** der Gehalt an Nickel in Massenprozent zwischen 0,50 und 2,50 liegt.

5. Werkzeugstahl nach einem der vorhergehenden Ansprüche, **dadurch gekennzeichnet, dass** die Zusammensetzung zusätzlich die Randbedingung erfüllt, wonach das Verhältnis der Massenprozente Ni/Cu ≥ 1,1 ist.

6. Werkzeugstahl nach einem der vorhergehenden Ansprüche, **dadurch gekennzeichnet, dass** die Zusammensetzung der Massenprozente zusätzlich die Randbedingung 1,5 ≤ Cr+Mo+Nb+V ≤ 2,5 erfüllt.

7. Werkzeugstahl nach einem der vorhergehenden Ansprüche, **dadurch gekennzeichnet, dass** seine Einsatzfestigkeit auf weniger als 1800 MPa eingestellt ist.

8. Werkzeugstahl nach Anspruch 7, **dadurch gekennzeichnet, dass** seine Einsatzfestigkeit auf einen Bereich zwischen 1250 MPa und 1400 MPa eingestellt ist.

9. Verwendung eines Werkzeugstahles nach einem der vorhergehenden Ansprüche als Warmarbeitsstahl.

10. Verwendung eines Werkzeugstahls nach Anspruch 9, **dadurch gekennzeichnet, dass** der Warmarbeitsstahl ein Gesenkstahl ist.

## Claims

1. Tool steel having the following composition, wherein the components are indicated in each case in mass percent:
0.30 ≤ C (carbon) ≤ 0.55
0.02 ≤ Si (silicon) ≤ 1.00
0.05 ≤ Mn (manganese) ≤ 1.00
P (phosphorus) ≤ 0.025
S (sulphur) ≤ 0.015
0.50 ≤ Cr (chromium) ≤ 2.00
0.10 ≤ Mo (molybdenum) ≤ 1.00
0.50 ≤ Ni (nickel) ≤ 3.00
0.50 ≤ Cu (copper) ≤ 2.50
0.001 ≤ Nb (niobium) ≤ 0.100
0.01 ≤ V (vanadium) ≤ 0.60
wherein the remainder consists of iron, usual impurities and/or accompanying elements in traces up to 0.02 mass percent per accompanying element.

2. Tool steel according to claim 1, **characterised in that** the carbon content in mass percent is between 0.40 and 0.55.

3. Tool steel according to claim 1 or 2, **characterised in that** the silicon content in mass percent is between 0.02 and 0.40.

4. Tool steel according to any one of claims 1 to 3, **characterised in that** the nickel content in mass percent is between 0.50 and 2.50.

5. Tool steel according to any one of the preceding claims, **characterised in that** the composition also meets the boundary condition, according to which the ratio of mass percentages is Ni/Cu ≥ 1.1.

6. Tool steel according to any one of the preceding claims, **characterised in that** the composition of the mass percentages also meets the boundary condition 1.5 ≤ Cr+Mo+Nb+V ≤ 2.5.

7. Tool steel according to any one of the preceding claims, **characterised in that** its operational strength is set to less than 1800 MPa.

8. Tool steel according to claim 7, **characterised in that** its operational strength is set to a range between 1250 MPa and 1400 MPa.

9. Use of a tool steel according to any one of the preceding claims as hot-work steel.

10. Use of a tool steel according to claim 9, **characterised in that** the hot-work steel is a die steel.

## Revendications

1. Acier à outils comprenant la composition suivante, les éléments étant exprimés respectivement en pourcentage en masse :
0,30 ≤ C (carbone) ≤ 0,55
0,02 ≤ Si (silicium) ≤ 1,00
0,05 ≤ Mn (manganèse) ≤ 1,00
P (phosphore) ≤ 0,025
S (soufre) ≤ 0,015
0,50 ≤ Cr (chrome) ≤ 2,00
0,10 ≤ Mo (molybdène) ≤ 1,00
0,50 ≤ Ni (nickel) ≤ 3,00
0,50 ≤ Cu (cuivre) ≤ 2,50
0,001 ≤ Nb (niobium) ≤ 0,100
0,01 ≤ V (vanadium) ≤ 0,60
le reste étant constitué de fer, d'impuretés habituelles et/ou d'éléments résiduels sous forme de traces allant jusqu'à 0,02 pour cent en masse par élément résiduel.

2. Acier à outils selon la revendication 1, **caractérisé en ce que** la teneur en carbone en pourcentage en masse est comprise entre 0,40 et 0,55.

3. Acier à outils selon la revendication 1 ou 2, **caractérisé en ce que** la teneur en silicium en pourcentage en masse est comprise entre 0,02 et 0,40.

4. Acier à outils selon l'une quelconque des revendications 1 à 3, **caractérisé en ce que** la teneur en nickel en pourcentage en masse est comprise entre 0,50 et 2,50.

5. Acier à outils selon l'une quelconque des revendications précédentes, **caractérisé en ce que** la composition satisfait en outre à la condition limite, selon laquelle le rapport des pourcentages en masse est Ni/Cu ≥ 1,1.

6. Acier à outils selon l'une quelconque des revendications précédentes, **caractérisé en ce que** la composition des pourcentages en masse satisfait en outre à la condition limite 1,5 ≤ Cr + Mo + Nb +V ≤ 2,5.

7. Acier à outils selon l'une quelconque des revendications précédentes, **caractérisé en ce que** sa résistance à l'utilisation est définie à moins de 1800 MPa.

8. Acier à outils selon la revendication 7, **caractérisé en ce que** sa résistance à l'utilisation est définie dans une plage comprise entre 1250 MPa et 1400 MPa.

9. Utilisation d'un acier à outils selon l'une quelconque des revendications précédentes en tant qu'acier pour travail à chaud.

10. Utilisation d'un acier à outils selon la revendication 9, **caractérisé en ce que** l'acier pour travail à chaud est un acier à matrice.
